# FASCICULE DE BREVET EUROPEEN

(11) **EP 1 063 304 B1**
(45) Date de publication et mention de la délivrance du brevet: **04.09.2002**
(21) Numéro de dépôt: 00401772.9
(22) Date de dépôt: 21.06.2000
(51) Int. Cl.: C21D 6/00, H01J 29/07, C22C 30/00, C22C 38/08

(54) **Dispositif de masquage pour tube cathodique de visualisation en couleur à écran plat, du type comprenant un cadre support pour masque d'ombre tendu et masque d'ombre tendu.**
Maskierungseinrichtung für Flachschirm-Farbbildröhre mit Tragrahmen für Schattenmaske und Schattenmaske
Masking device for a colour flat screen cathode ray tube comprising a supporting frame for planar mask and planar mask

(30) Priorité: 22.06.1999 FR 9907909
(43) Date de publication de la demande: 27.12.2000
(73) Titulaire: IMPHY UGINE PRECISION, 92800 Puteaux (FR)
(72) Inventeur: Cozar, Ricardo, 58160 La Fermete (FR); Reydet, Pierre-Louis, 58130 Montigny-aux-Amognes (FR); Reyal, Jean-Pierre, 95610 Eragny (FR)
(74) Mandataire: Bouget, Lucien

(56) Documents cités:
- DE-A- 3 642 205
- US-A- 4 713 576
- US-A- 5 164 021
- PATENT ABSTRACTS OF JAPAN vol. 1998, no. 08, 30 juin 1998 (1998-06-30) -& JP 10 060528 A (SUMITOMO METAL IND LTD), 3 mars 1998 (1998-03-03)
- PATENT ABSTRACTS OF JAPAN vol. 015, no. 500 (C-0895), 18 décembre 1991 (1991-12-18) -& JP 03 219051 A (YAMAHA CORP), 26 septembre 1991 (1991-09-26)
- PATENT ABSTRACTS OF JAPAN vol. 1998, no. 05, 30 avril 1998 (1998-04-30) -& JP 10 017997 A (SUMITOMO METAL IND LTD), 20 janvier 1998 (1998-01-20)
- PATENT ABSTRACTS OF JAPAN vol. 012, no. 028 (C-471), 27 janvier 1988 (1988-01-27) -& JP 62 177154 A (HITACHI METALS LTD), 4 août 1987 (1987-08-04)

## Description

La présente invention concerne un dispositif de masquage pour tube cathodique de visualisation en couleur à écran plat, du type comprenant un cadre support pour masque d'ombre tendu et un masque d'ombre tendu monté sur le cadre support.

Les tubes cathodiques de visualisation en couleur comportent, de façon connue, un écran de visualisation muni de photophores, un canon à électrons produisant 3 faisceaux d'électrons et un dispositif de masquage, constitué d'un masque d'ombre monté sur un cadre support, disposé en regard de l'écran de visualisation et destiné à assurer une bonne qualité de l'image visualisée. Le masque d'ombre est constitué d'une feuille métallique percée d'une pluralité de trous ou de fentes à travers lesquels les 3 faisceaux d'électrons passent pour aller exciter les photophores disposés sur l'écran. La qualité de l'image obtenue est d'autant meilleure que l'alignement entre les photophores, les trous du masque d'ombre et les faisceaux d'électrons est précis. Lorsque le tube de visualisation est en fonctionnement, une partie significative des faisceaux d'électrons est interceptée par le masque d'ombre, ce qui engendre des échauffements locaux de celui-ci pouvant le déformer et donc détériorer la qualité de l'image visualisée. De plus, la qualité de l'image peut également être détériorée par les vibrations du masque d'ombre provoquées par des sources de vibration diverses. Pour obtenir des images de bonne qualité, le masque d'ombre doit d'une part, être peu sensible aux échauffements locaux, d'autre part, avoir une fréquence propre de vibration suffisamment élevée pour que l'amplitude de ces vibrations ne perturbe pas la couleur des images par un désalignement des faisceaux d'électrons, des trous du masque d'ombre et des photophores.

Lorsque l'écran de visualisation est bombé, le masque d'ombre a une forme qui épouse celle de l'écran, et les problèmes de sensibilité aux échauffements locaux et de vibration sont résolus en réalisant le masque d'ombre par emboutissage d'une feuille en alliage Fe-Ni à très faible coefficient de dilatation percée de trous. Le masque d'ombre est simplement soudé sur un cadre support qui n'exerce aucun effort sur le masque d'ombre. Le cadre peut donc être léger, ce qui présente des avantages.

Lorsque l'écran de visualisation est plat, le masque d'ombre peut être une feuille non emboutie fixée par exemple par soudage sur un cadre support préalablement comprimé qui exerce ensuite une tension sur le masque d'ombre. Le masque d'ombre est alors dit « tendu ». La tension du masque d'ombre est destinée, d'une part à résoudre le problème de la sensibilité aux échauffements locaux, et d'autre part à augmenter la fréquence propre de vibration du masque d'ombre pour atténuer l'amplitude de ces vibrations. Cette solution suppose notamment l'utilisation d'un matériau dont les caractéristiques permettent de maintenir une tension suffisante dans le domaine de température de fonctionnement du tube cathodique (approximativement 100°C), et cela après un chauffage à environ 500°C pendant la fabrication du tube cathodique. En effet, le masque d'ombre est monté tendu sur son cadre support, puis l'ensemble est disposé dans le tube cathodique qui est alors scellé à une température d'environ 500°C pendant une heure. Ce chauffage peut provoquer un fluage du masque d'ombre et de son cadre qui peut détendre le masque d'ombre.

Pour fabriquer un masque d'ombre tendu et son cadre support, on a proposé d'utiliser un acier faiblement allié (c'est-à-dire, contenant, en général, moins de 5% d'éléments d'alliage). Mais, le coefficient de dilatation thermique de cet acier étant élevé, la tension du masque d'ombre doit être supérieure à 200 MPa pour éviter les déformations dues aux échauffements locaux. Cette solution conduit à un cadre lourd, dont le poids peut atteindre, voire dépasser, 6 kg.

Pour fabriquer un masque d'ombre tendu et son cadre support, on a également proposé de réaliser le masque d'ombre en alliage Fe-Ni à faible coefficient de dilatation et le cadre en acier. Mais, il est alors nécessaire de prévoir des moyens pour éviter de provoquer des surtensions du masque d'ombre pendant le scellement du tube à 500°C, faute de quoi, le masque d'ombre se déchire pendant cette opération.

Le but de la présente invention est de remédier à ces inconvénients en proposant un moyen pour fabriquer un masque d'ombre tendu et son cadre support peu sensibles aux échauffements locaux, ayant une fréquence propre de vibration convenable et supportant bien l'opération de scellement du tube à température élevée.

A cet effet, l'invention a pour objet un dispositif de masquage pour tube cathodique de visualisation en couleur à écran plat, du type comprenant un cadre support pour masque d'ombre tendu et un masque d'ombre tendu monté sur le cadre support de façon à être soumis à une tension à la température ambiante. Le cadre support pour masque d'ombre tendu est en alliage Fe-Ni durci ayant un coefficient de dilatation thermique entre 20°C et 150°C inférieur à 5x10⁻⁶/K et une limite d'élasticité Rp0,2 à 20°C supérieure à 700 MPa, et le masque d'ombre tendu est en alliage Fe-Ni ayant un coefficient de dilatation thermique entre 20°C et 150°C inférieur à 5x10⁻⁶/K.

L'alliage Fe-Ni durci dont est constitué le cadre support peut être, par exemple, un alliage Fe-Ni à durcissement structural du type « durci γ'» dont la composition chimique est telle que (en % en poids) :
40,5% ≤ Ni + Co + Cu ≤ 44,5%
0% ≤ Co ≤ 5%
0% ≤ Cu ≤ 3%
1,5% ≤ Ti ≤ 3,5%
0,05% ≤ Al ≤ 1%
C ≤ 0,05%
Si ≤ 0,5%
Mn ≤ 0,5%
S ≤ 0,01%
P ≤ 0,02%
le reste étant du fer et des impuretés résultant de l'élaboration.

L'alliage Fe-Ni durci dont est constitué le cadre support peut également être un alliage Fe-Ni du type « durci carbures » ayant une composition chimique telle que (en % en poids) :
36% ≤ Ni + Co + Cu ≤ 40%
0% ≤ Co ≤ 5%
0% ≤ Cu ≤ 3%
1,6% ≤ Mo ≤ 2,8%
0,4% ≤ Cr ≤ 1,5%
0,15% ≤ C ≤ 0,35%
Si ≤ 0,5%
Mn ≤ 0,5%
S ≤ 0,01%
P ≤ 0,02%
le reste étant du fer et des impuretés résultant de l'élaboration.

L'alliage Fe-Ni durci dont est constitué le cadre support peut également être un alliage Fe-Ni du type « durci béryllium » ayant une composition chimique telle que (en % en poids) :
34% ≤ Ni + Co +Cu ≤ 38%
0% ≤ Co ≤ 5%
0% ≤ Cu ≤ 3%
0,15% ≤ Be ≤ 1%
C ≤ 0,05%
Si ≤ 0,5%
Mn ≤ 1%
S ≤ 0,01%
P ≤ 0,02%
le reste étant du fer et des impuretés résultant de l'élaboration.

L'alliage Fe-Ni durci dont est constitué le cadre support peut également être un alliage Fe-Ni du type « durci par solution solide » ayant une composition chimique telle que (en % en poids) :
38% ≤ Ni + Co + Cu ≤ 42%
0% ≤ Co ≤ 5%
0% ≤ Cu ≤ 3%
1% ≤ Nb ≤ 4%
C ≤ 0,05%
Si ≤ 0,5%
Mn ≤ 0,5%
S ≤ 0,01%
P ≤ 0,02%
le reste étant du fer et des impuretés résultant de l'élaboration.

De préférence, le masque d'ombre est en alliage Fe-Ni dont le coefficient de dilatation thermique entre 20°C et 150°C est inférieur à 2x10⁻⁶/K et dont la composition chimique peut comprendre, (en % poids) :
32% ≤ Ni ≤ 37%
0% ≤ Co ≤ 5,5%
0% ≤ Mn ≤ 0,5%
Si ≤ 0,2%
C ≤ 0,02%
S ≤ 0,01%
P ≤ 0,02%
le reste étant du fer et des impuretés résultant de l'élaboration. La tension du masque d'ombre est alors, de préférence, inférieure à 120 MPa.

Le masque d'ombre peut également être en alliage Fe-Ni durci du type « durci γ' », du type « durci carbures », du type « durci béryllium » ou du type « durci par solution solide », tels que définis ci dessus. La tension du masque d'ombre peut alors être supérieure à 150 MPa.

L'invention concerne également un procédé pour la fabrication du cadre support de masque d'ombre d'un dispositif de masquage pour tube cathodique de visualisation en couleur à écran plat dont le cadre support de masque d'ombre est en alliage Fe-Ni « durci γ' ». Selon ce procédé, on utilise une bande en alliage Fe-Ni « durci γ' » recuite ou recuite et écrouie puis détensionnée, avec laquelle on réalise une ébauche de cadre par découpage, pliage et soudage, puis on soumet l'ébauche de cadre à un traitement thermique de durcissement à une température comprise entre 600°C et 800°C pendant un temps compris entre 30 minutes et 2 heures.

L'invention concerne aussi un procédé pour la fabrication du cadre support de masque d'ombre d'un dispositif de masquage pour tube cathodique de visualisation en couleur à écran plat dont le cadre support de masque d'ombre est en alliage Fe-Ni « durci carbures ». Selon ce procédé, on fabrique le cadre support de masque d'ombre par découpage, pliage et soudage d'une bande en alliage Fe-Ni « durci carbures », obtenue par laminage à froid avec un taux de corroyage supérieur à 50%, et par un traitement thermique de durcissement à une température comprise entre 650°C et 850°C pendant 1 minute à 2 heures, éventuellement suivi d'un laminage à froid complémentaire avec un taux de corroyage inférieur à 70% et d'un traitement thermique de détensionnement à un température comprise entre 400°C et 600°C.

Lorsque l'alliage Fe-Ni est du type « durci béryllium », le laminage à froid est effectué avec un taux de corroyage compris entre 20% et 80%, et le traitement de durcissement est un maintien entre 400°C et 700°C pendant un temps compris entre 1 minute 8 heures.

Lorsque l'alliage Fe-Ni est du type « durci par solution solide », le laminage à froid est effectué avec un taux de corroyage compris entre 20% et 70%, et le traitement thermique est un détensionnement correspondant à un maintien entre 400°C et 600°C.

A noter que, au lieu d'être réalisé par découpage et pliage d'une bande, le cadre peut être fabriqué par assemblage de tubes de section carrée, triangulaire ou ronde. Le traitement thermique de durcissement est effectué soit avant montage du cadre, soit après.

L'invention va maintenant être décrite plus en détails et illustrée par des exemples, mais de façon non limitative, en regard des figures annexées dans lesquelles :
- la figure 1 représente en perspective, de façon schématique, un dispositif de masquage pour tube cathodique de visualisation en couleur à écran plat,
- la figure 2 représente des courbes de dilatation entre 20°C et 600°C d'alliages Fe-Ni et d'acier.

Le dispositif de masquage pour tube cathodique de visualisation en couleur à écran plat représenté à la figure 1 comprend un masque d'ombre 1 constitué d'une feuille percée d'une pluralité de trous 2, et un cadre support 3 comportant des montants latéraux 4 (un seul visible sur la figure) et des montants d'extrémité 5 et 5'. Le masque d'ombre 1 est fixé par exemple par soudage sur les arêtes supérieures 6 et 6' des montants d'extrémité 5 et 5'.

Lors du montage, le cadre support 3 est soumis à des efforts de compression (petites flèches sur la figure 1) destinés à engendrer une déformation élastique qui réduit l'écartement des montants d'extrémité 5 et 5', et le masque d'ombre est soumis à des efforts de traction (grosses flèches sur la figure 1) destinés à engendrer une déformation élastique d'allongement. Le masque d'ombre est alors fixé par soudage sur le cadre support et les efforts de compression et de traction sont supprimés. Cependant, des déformations élastiques du cadre support et du masque d'ombre subsistent, si bien que le masque d'ombre reste soumis à une tension.

Le dispositif constitué du cadre support et du masque d'ombre est alors monté dans le tube cathodique et celui-ci est scellé à une température voisine de 500°C pendant environ 1 heure. Le chauffage au voisinage de 500°C engendre une dilatation du cadre support et du masque d'ombre qui peuvent soit augmenter la tension du masque d'ombre si le cadre support se dilate plus que le masque d'ombre, soit maintenir la tension si les dilatations sont identiques, soit réduire la tension si le cadre support se dilate moins que le masque d'ombre. Lorsque la tension reste significative, elle engendre une déformation par fluage du cadre support (réduction de longueur) et du masque d'ombre (augmentation de longueur). Après retour à la température ambiante, ces déformations par fluage se superposent aux déformations élastiques initiales, si bien que la tension du masque d'ombre est réduite.

Lorsque les déformations par fluage sont suffisamment faibles, la tension résiduelle du masque d'ombre est suffisante pour que la fréquence propre de vibration du masque d'ombre soit satisfaisante, et pour induire en tout point une déformation élastique qui permet d'absorber les dilatations résultant des échauffements locaux et ainsi, éviter que le masque d'ombre soit déformé sous l'effet de ces échauffements locaux.

Dans un premier mode de réalisation, le masque d'ombre est constitué d'un alliage Fe-Ni dont le coefficient de dilatation thermique entre 20°C et 150°C est inférieur à 2x10⁻⁶/K, , et le cadre support est réalisé en alliage Fe-Ni durci ayant un coefficient de dilatation thermique entre 20°C et 150°C inférieur à 5x10⁻⁶/K, une limite d'élasticité Rp0,2 à 20°C supérieure à 700 MPa et un allongement par fluage à 500°C inférieur à 0,01% sous une contrainte de 300MPa.

L'alliage dont est constitué le masque d'ombre a une composition chimique qui comprend, en poids :
32% ≤ Ni ≤ 37%
0% ≤ Co ≤ 5,5%
0% ≤ Mn ≤ 0,5%
Si ≤ 0,2%
C ≤ 0,02%
S ≤ 0,01%
P ≤ 0,02%
le reste étant du fer et des impuretés résultant de l'élaboration.

Cet alliage est par exemple, soit un alliage contenant de 35% à 37% de nickel, moins de 0,4%, ou mieux moins de 0,1%, de manganèse et pas de cobalt, ou bien un alliage contenant de 32% à 34% de nickel, 3,5% à5,5% de cobalt et moins de 0,1% de manganèse.

Cet alliage peut être utilisé à l'état recuit au dessus de 750°C après laminage à froid pour avoir une limite d'élasticité comprise entre 260 MPa et 300 MPa et un allongement par fluage à 500°C inférieur à 0,02% sous une contrainte de 50 MPa. Dans ce cas, la tension du masque d'ombre doit, de préférence, ne pas générer dans la zone gravée du masque d'ombre, une contrainte supérieure à 60MPa, ce qui, compte tenu du faible coefficient de dilatation, est suffisant pour minimiser les effets des échauffements locaux.

L'alliage peut, également, être utilisé à l'état écroui, ou mieux, écroui et détensionné ; dans ce dernier cas, notamment, la tension du masque d'ombre peut atteindre 120MPa. Une telle tension peut permettre d'améliorer le comportement vibratoire du masque d'ombre.

L'alliage Fe-Ni durci dont est constitué le cadre support est, par exemple, soit un alliage du type « durci γ' », soit un alliage du type « durci carbures », soit du type « durci béryllium », soit du type « durci par solution solide ».

La composition chimique d'un alliage du type « durci γ' » comprend, par exemple, en % en poids :
40,5% ≤ Ni + Co + Cu ≤ 44,5%
0% ≤ Co ≤ 5%
0% ≤ Cu ≤ 3%
1,5% ≤ Ti ≤ 3,5%
0,05% ≤ Al ≤ 1%
C ≤ 0,05%
Si ≤ 0,5%
Mn ≤ 0,5%
S ≤ 0,01%
P ≤ 0,02%
le reste étant du fer et des impuretés résultant de l'élaboration.

La teneur en nickel est choisie pour obtenir un coefficient de dilatation thermique satisfaisant. Un partie du nickel peut être substituée par du cobalt ou par du cuivre, si bien que ces éléments sont donnés à titre optionnel et leurs teneurs peuvent être nulles.

Le titane et l'aluminium permettent d'obtenir un durcissement structural par précipitation homogène et cohérente de la phase γ' Ni₃(Ti,Al).

Lorsque l'alliage utilisé est du type « durci γ' », le cadre support de masque d'ombre est fabriqué à partir d'une bande d'épaisseur comprise, par exemple, entre 0,5 mm et 3 mm, obtenue par laminage à froid et recuit à une température comprise, de préférence, entre 900°C et 1100°C. Après le recuit, la bande peut éventuellement subir un laminage à froid complémentaire avec un taux de corroyage inférieur à 30%, suivi d'un détensionnement au défilé suffisamment rapide pour évoter la précipitation de la phase γ', à une température comprise entre 400°C et 600°C.

Pour fabriquer le cadre support de masque d'ombre, on découpe dans la bande des pièces qui sont mises en forme, par exemple par pliage, et assemblées ou fixées par soudage, par vissage, par clinchage, ou par tout autre moyen, de façon à obtenir une ébauche de cadre support. L'ébauche de cadre support est alors soumise à un traitement thermique de durcissement par précipitation consistant en un maintien à une température comprise entre 600°C et 800°C pendant un temps compris entre 30 minutes et 2 heures.

Le cadre peut également être fabriqué par découpage, mise en forme et assemblage d'une bande préalablement écrouie et durcie par traitement thermique au défilé entre 700°C et 850°C pendant 1 à 15 minutes, ou par traitement thermique statique entre 600°C et 800°C pendant un temps compris entre 30 minutes et 2 heures. Dans ce cas, le traitement thermique est réalisé sur une bande directement issue du laminage à froid.

Dans les deux cas, le traitement thermique de durcissement permet d'obtenir une limite d'élasticité Rp0,2 supérieure à 700MPa.

A titre d'exemple, avec un alliage du type « durci γ' » dont la composition chimique comprend (en % en poids) :

| Ni | Co | Cu | Ti | Al | C | Si | Mn | S | P | Fe |
|---|---|---|---|---|---|---|---|---|---|---|
| 42,4 | 0,02 | 0,01 | 2,57 | 0,18 | 0,01 | 0,03 | 0,10 | 0,002 | 0,005 | Bal. |

après traitement de durcissement à 700°C pendant 1 heure, effectué sur une bande recuite à 960°C pendant 30 minutes après laminage à froid, on obtient les caractéristiques mécaniques suivantes :

| | | |
|---|---|---|
| limite d'élasticité | Rp0,2 | 860 MPa |
| résistance à la traction | Rm | 1156 MPa |
| allongement uniforme | Au | 13,8 % |
| allongement total | At | 17,1 % |

Le coefficient de dilatation thermique de cet alliage est de 3,4x10⁻⁶/K entre 20°C et 150°C.

La composition chimique d'un alliage du type « durci carbures » comprend, par exemple, en % en poids:
36% ≤ Ni + Co + Cu ≤ 40%
0% ≤ Co ≤ 5%
0% ≤ Cu ≤ 3%
1,6% ≤ Mo ≤ 2,8%
0,4% ≤ Cr ≤ 1,5%
0,15% ≤ C ≤ 0,35%
Si ≤ 0,5%
Mn ≤ 0,5%
S ≤ 0,01%
P ≤ 0,02%
le reste étant du fer et des impuretés résultant de l'élaboration.

La teneur en nickel est choisie pour obtenir un coefficient de dilatation thermique entre 20°C et 150°C inférieur à 5x10⁻⁶/K. Le nickel peut être remplacé partiellement par du cobalt ou par du cuivre, si bien que ces éléments sont optionnels. Le molybdène, le chrome et le carbone permettent la formation de carbures qui durcissent la structure.

Avec cet alliage, le cadre support est fabriqué par découpage, pliage et assemblage par soudage, clinchage, vissage ou tout autre moyen, d'une bande obtenue par laminage à froid avec un taux de corroyage compris entre 60% et 80%, suivi d'un traitement thermique de durcissement pouvant être réalisé au défilé pendant 1 à 15 minutes entre 750°C et 850°C, ou en statique pendant 15 minutes à 2 heures, entre 650°C et 750°C. Eventuellement, après le traitement thermique de durcissement, la bande peut subir un laminage à froid complémentaire avec un taux de corroyage inférieur à 70% suivi d'un traitement thermique de détensionnement entre 400°C et 600°C, pendant 30 secondes à 5 minutes. La bande ainsi obtenue a une limite d'élasticité supérieure à 700MPa et un allongement à rupture supérieur à 5% suffisant pour permettre la mise en forme par pliage.

A titre d'exemple, avec un alliage du type « durci carbures » ayant la composition chimique suivante (en % en poids) :

| Ni | Co | Mo | Cr | C | Si | Mn | S | P | Fe |
|---|---|---|---|---|---|---|---|---|---|
| 37,9 | 0,05 | 2,05 | 0,80 | 0,24 | 0,16 | 0,20 | <0,001 | 0,006 | Bal. |

après laminage à froid avec un taux de corroyage de 70% et traitement thermique de durcissement au défilé à 800°C pendant 1 à 2 minutes, on obtient les caractéristiques mécaniques suivantes :

| | | |
|---|---|---|
| limite d'élasticité | Rp0,2 | 766 MPa |
| résistance à la traction | Rm | 922 MPa |
| allongement réparti | Au | 14,8 % |
| allongement total | At | 15,1 % |

Le coefficient de dilatation thermique entre 20°C et 150°C est de 3,7x10⁻⁶/K.

Lorsqu'on effectue un laminage à froid complémentaire avec un taux de corroyage de 30% et qu'on effectue un détensionnement à 700°C pendant 1 à 2 minutes, on obtient les caractéristiques suivantes :

| | | |
|---|---|---|
| limite d'élasticité | Rp0,2 | 1013 MPa |
| résistance à la traction | Rm | 1090 MPa |
| allongement réparti | Au | 7,9 % |
| allongement total | At | 11,6 % |

le coefficient de dilatation entre 20°C et 150°C est de 2,8x10⁻⁶/K.

La composition chimique d'un alliage du type « durci béryllium », comprend, par exemple, en % en poids :
34% ≤ Ni + Co +Cu ≤ 38%
0% ≤ Co ≤ 5%
0% ≤ Cu ≤ 3%
0,15% ≤ Be ≤ 1%
C ≤ 0,05%
Si ≤ 0,5%
Mn ≤ 1%
S ≤ 0,01%
P ≤ 0,02%
le reste étant du fer et des impuretés résultant de l'élaboration.

Avec cet alliage, le cadre support est fabriqué par découpage, pliage et assemblage par soudage, clinchage, vissage ou tout autre moyen, d'une bande obtenue par laminage à froid avec un taux de corroyage compris entre 20% et 80%, suivi d'un traitement thermique de durcissement consistant en un maintien entre 400°C et 700°C pendant 1 minute à 8 heures.

A titre d'exemple, avec un alliage du type « durci béryllium» ayant la composition chimique suivante (en % en poids) :

| Ni | Co | Cu | Be | C | Si | Mn | S | P | Fe |
|---|---|---|---|---|---|---|---|---|---|
| 36,2 | 0,10 | 0,05 | 0,25 | 0,04 | 0,20 | 0,64 | 0,003 | 0,006 | Bal. |

après laminage à froid avec un taux de corroyage de 60% et traitement thermique de durcissement à 550°C pendant 1 heure, on obtient les caractéristiques mécaniques suivantes :

| | | |
|---|---|---|
| limite d'élasticité | Rp0,2 | 843 MPa |
| résistance à la traction | Rm | 916 MPa |
| allongement total | At | 4,2 % |

La composition chimique d'un alliage du type « durci par solution solide», comprend, par exemple, en % en poids :
38% ≤ Ni + Co + Cu ≤ 42%
0% ≤ Co ≤ 5%
0% ≤ Cu ≤ 3%
1% ≤ Nb ≤ 4%
C ≤ 0,05%
Si ≤ 0,5%
Mn ≤ 0,5%
S ≤ 0,01%
P ≤ 0,02%
le reste étant du fer et des impuretés résultant de l'élaboration.

Avec cet alliage, le cadre support est fabriqué par découpage, pliage et assemblage par soudage, clinchage, vissage ou tout autre moyen, d'une bande obtenue par laminage à froid avec un taux de corroyage compris entre 20% et 70%, suivi d'un traitement thermique de détensionnement consistant en un maintien entre 400°C et 600°C.

A titre d'exemple, avec un alliage du type « durci par solution solide » ayant la composition chimique suivante (en % en poids) :

| Ni | Co | Cu | Nb | C | Si | Mn | S | P | Fe |
|---|---|---|---|---|---|---|---|---|---|
| 39,8 | 0,04 | 0,20 | 1,98 | 0,005 | 0,10 | 0,38 | 0,001 | 0,004 | Bal. |

après laminage à froid avec un taux de corroyage de 33% et traitement thermique de détensionnement à 550°C pendant 1 minute, on obtient les caractéristiques mécaniques suivantes :

| | | |
|---|---|---|
| limite d'élasticité | Rp0,2 | 804 MPa |
| résistance à la traction | Rm | 968 MPa |
| allongement total | At | 8,1 % |

L'utilisation d'alliages à faible coefficient de dilatation permet d'obtenir une bonne compatibilité entre le masque d'ombre et son cadre support, en particulier d'éviter une variation trop importante de la tension du masque d'ombre lorsque la température varie, du fait de dilatations différentielles.

La limite d'élasticité Rp0,2 à 20°C supérieure à 700 MPa et la très bonne résistance au fluage à 500°C permettent de fabriquer un cadre léger puisque les contraintes auxquelles sont soumises ses éléments peuvent être élevées. La légèreté du cadre support favorise une faible sensibilité du dispositif de masquage aux variations de température.

La bonne tenue au fluage des alliages dont sont constitués le masque d'ombre et le cadre support, permet de conserver une tension du masque d'ombre satisfaisante après le chauffage au voisinage de 500°C destiné à sceller la dalle écran sur le cône en verre du tube cathodique, et cela d'autant plus que la tension recherchée pour le masque d'ombre n'est pas trop élevée.

Par ailleurs, et comme le montrent les courbes de la figure 2, alors que le coefficient de dilatation moyen entre 20°C et 150°C de l'alliage dont est constitué le masque d'ombre (courbe 10, alliage FeNi) est plus faible que celui de l'alliage dont est constitué le cadre support (courbe 11, alliage FeNi durci), les coefficients de dilatation moyen entre 20°C et 500°C sont voisins. Ceci est favorable. En effet, à 500°C la dilatation du cadre support étant voisine de celle du masque d'ombre, la tension du masque d'ombre reste voisine de la tension créée au montage. En revanche, entre 100°C et 150°C environ, c'est à dire aux températures de fonctionnement du masque d'ombre, la tension est augmentée du fait du différentiel de dilatation, et ceci conduit à diminuer la sensibilité aux échauffements locaux,et surtout à diminuer la sensibilité aux vibrations.

A titre de comparaison, la courbe 12 de la figure 2, relative à un acier faiblement allié, montre que le différentiel de dilatation entre cet acier et l'alliage Fe-Ni à faible coefficient de dilatation est tel que si le cadre support était constitué d'acier et le masque d'ombre d'alliage Fe-Ni à faible coefficient de dilatation, en l'absence de moyens de compensation adaptés, le chauffage réalisé au moment du scellement du tube cathodique conduirait à la rupture du masque d'ombre.

Dans un deuxième mode de réalisation, le cadre support est réalisé, comme dans le premier mode de réalisation, en alliage Fe-Ni durci, par exemple du type « durci γ' », du type « durci carbures », du type « durci béryllium » ou du type « durci par solution solide ». Mais, le masque d'ombre lui même est également constitué d'un alliage Fe-Ni durci, par exemple du type « durci γ' », du type « durci carbures », du type « durci béryllium » ou du type « durci par solution solide » tels que décrits ci-dessus. Dans ce cas, le traitement de durcissement est réalisé avant gravage chimique du masque d'ombre. Le masque d'ombre est ensuite monté sur le cadre support avec une tension qui peut être supérieure à 150MPa, voire supérieure à 200MPa (mais cette tension doit rester inférieure à 300MPa), ce qui permet d'augmenter la fréquence propre de vibration ou de réduire l'épaisseur du masque d'ombre. Une telle tension du masque d'ombre est rendue possible par les caractéristiques de traction et de résistance au fluage de l'alliage à durcissement structural qui sont sensiblement plus élevées que celles de l'alliage Fe-Ni recuit utilisé dans le premier mode de réalisation.

## Revendications

1. Dispositif de masquage pour tube cathodique de visualisation en couleur à écran plat, du type comprenant un cadre support pour masque d'ombre tendu et un masque d'ombre tendu monté sur le cadre support de façon à être soumis à une tension à la température ambiante, **caractérisé en ce que** :
- le cadre support est en alliage Fe-Ni durci ayant un coefficient de dilatation thermique entre 20°C et 150°C inférieur à 5x10⁻⁶/K et une limite d'élasticité Rp0,2 à 20°C supérieure à 700 MPa,
- le masque d'ombre tendu est en alliage Fe-Ni ou FeNi durci ayant un coefficient de dilatation thermique entre 20°C et 150°C inférieur à 5x10⁻⁶/K.

2. Dispositif selon la revendication 1 **caractérisé en ce que** l'alliage Fe-Ni durci dont est constitué le cadre support est un alliage FeNi du type « durci γ' » dont la composition chimique comprend, en poids :
40,5% ≤ Ni + Co + Cu ≤ 44,5%
0% ≤ Co ≤ 5%
0% ≤ Cu ≤ 3%
1,5% ≤ Ti ≤ 3,5%
0,05% ≤ Al ≤ 1%
C ≤ 0,05%
Si ≤ 0,5%
Mn ≤ 0,5%
S ≤ 0,01%
P ≤ 0,02%
le reste étant du fer et des impuretés résultant de l'élaboration.

3. Dispositif selon la revendication 1 **caractérisé en ce que** l'alliage Fe-Ni durci dont est constitué le cadre support est un alliage FeNi du type « durci carbures » dont la composition chimique comprend, en poids :
36% ≤ Ni + Co +Cu ≤ 40%
0% ≤ Co ≤ 5%
0% ≤ Cu ≤ 3%
1,6% ≤ Mo ≤ 2,8%
0,4% ≤ Cr ≤ 1,5%
0,15% ≤ C ≤ 0,35%
Si ≤ 0,5%
Mn ≤ 0,5%
S ≤ 0,01%
P ≤ 0,02%
le reste étant du fer et des impuretés résultant de l'élaboration.

4. Dispositif selon la revendication 1 **caractérisé en ce que** l'alliage Fe-Ni durci dont est constitué le cadre support est un alliage FeNi du type « durci béryllium » dont la composition chimique comprend, en poids :
34% ≤ Ni + Co +Cu ≤ 38%
0% ≤ Co ≤ 5%
0% ≤ Cu ≤ 3%
0,15% ≤ Be ≤ 1%
C ≤ 0,05%
Si ≤ 0,5%
Mn ≤ 1%
S ≤ 0,01%
P ≤ 0,02%
le reste étant du fer et des impuretés résultant de l'élaboration.

5. Dispositif selon la revendication 1 **caractérisé en ce que** l'alliage Fe-Ni durci dont est constitué le cadre support est un alliage FeNi du type « durci par solution solide » dont la composition chimique comprend, en poids :
38% ≤ Ni + Co + Cu ≤ 42%
0% ≤ Co ≤ 5%
0% ≤ Cu ≤ 3%
1% ≤ Nb ≤ 4%
C ≤ 0,05%
Si ≤ 0,5%
Mn ≤ 0,5%
S ≤ 0,01%
P ≤ 0,02% le reste étant du fer et des impuretés résultant de l'élaboration.

6. Dispositif selon l'une quelconque des revendications 1 à 5 **caractérisé en ce que** le masque d'ombre est en alliage Fe-Ni dont le coefficient de dilatation thermique entre 20°C et 150°C est inférieur à 2x10⁻⁶/K.

7. Dispositif selon la revendication 6 **caractérisé en ce que** la composition chimique de l'alliage dont est constitué le masque d'ombre comprend, en poids:
32% ≤ Ni ≤ 37%
0% ≤ Co ≤ 5,5%
0% ≤ Mn ≤ 0,5%
Si ≤ 0,2%
C ≤ 0,02%
S ≤ 0,01%
P ≤ 0,02%
le reste étant du fer et des impuretés résultant de l'élaboration.

8. Dispositif selon l'une quelconque des revendications 1 à 5 **caractérisé en ce que** la tension du masque d'ombre est supérieure à 150 MPa et **en ce que** la composition chimique de l'alliage dont est constitué le masque d'ombre comprend, en poids :
40,5% ≤ Ni + Co + Cu ≤ 44,5%
0% ≤ Co ≤ 5%
0% ≤ Cu ≤ 3%
1,5% ≤ Ti ≤ 3,5%
0,05% ≤ Al ≤ 1%
C ≤ 0,05%
Si ≤ 0,5%
Mn ≤ 0,5%
S ≤ 0,01%
P ≤ 0,02%
le reste étant du fer et des impuretés résultant de l'élaboration.

9. Dispositif selon l'une quelconque des revendications 1 à 5 **caractérisé en ce que** la tension du masque d'ombre est supérieure à 150 MPa et **en ce que** la composition chimique de l'alliage dont est constitué le masque d'ombre comprend, en poids :
36% ≤ Ni + Co +Cu ≤ 40%
0% ≤ Co ≤ 5%
0% ≤ Cu ≤ 3%
1.6% ≤ Mo ≤ 2,8%
0,4% ≤ Cr ≤ 1,5%
0,15% ≤ C ≤ 0,35%
Si ≤ 0,5%
Mn ≤ 0,5%
S ≤ 0,01%
P ≤ 0,02%
le reste étant du fer et des impuretés résultant de l'élaboration.

10. Dispositif selon l'une quelconque des revendications 1 à 5 **caractérisé en ce que** la tension du masque d'ombre est supérieure à 150 MPa et **en ce que** la composition chimique de l'alliage dont est constitué le masque d'ombre comprend, en poids :
34% ≤ Ni + Co + Cu ≤ 38%
0% ≤ Co ≤ 5%
0% ≤ Cu ≤ 3%
0,15% ≤ Be ≤ 1%
C ≤ 0,05%
Si ≤ 0,5%
Mn ≤ 1%
S ≤ 0,01%
P ≤ 0,02%
le reste étant du fer et des impuretés résultant de l'élaboration.

11. Dispositif selon l'une quelconque des revendications 1 à 5 **caractérisé en ce que** la tension du masque d'ombre est supérieure à 150 MPa et **en ce que** la composition chimique de l'alliage dont est constitué le masque d'ombre comprend, en poids :
38% ≤ Ni + Co + Cu ≤ 42%
0% ≤ Co ≤ 5%
0% ≤ Cu ≤ 3%
1% ≤ Nb ≤ 4%
C ≤ 0,05%
Si ≤ 0,5%
Mn ≤ 0,5%
S ≤ 0,01%
P ≤ 0,02%
le reste étant du fer et des impuretés résultant de l'élaboration.

12. Procédé pour la fabrication d'un dispositif selon la revendication 2 **caractérisé en ce que** pour fabriquer le cadre support de masque d'ombre, on utilise une bande en alliage Fe-Ni à durcissement structural recuite ou recuite et écrouie puis détensionnée, on réalise une ébauche de cadre par découpage, pliage et assemblage de la bande en alliage Fe-Ni du type « durci γ' », puis on soumet l'ébauche de cadre à un traitement thermique de durcissement à une température comprise entre 600°C et 800°C pendant un temps compris entre 30 minutes et 2 heures.

13. Procédé pour la fabrication d'un dispositif selon la revendication 3 **caractérisé en ce que** pour fabriquer le cadre support de masque d'ombre on lamine à froid une bande en alliage Fe-Ni du type « durci carbures » avec un taux de corroyage supérieur à 50%, on soumet la bande laminée à froid à un traitement thermique de durcissement, soit réalisé au défilé à une température comprise entre 750°C et 850°C pendant 1 à 15 minutes, soit en statique à une température comprise entre 650°C et 750°C pendant 15 minutes à 2 heures, éventuellement, on effectue un laminage à froid complémentaire avec un taux de corroyage inférieur à 70% suivi d'un traitement thermique de détensionnement à une température comprise entre 400°C et 600°C pendant 30 secondes à 5 minutes, et on fabrique le cadre support de masque d'ombre par découpage, pliage et assemblage de la bande.

14. Procédé pour la fabrication d'un dispositif selon la revendication 4 **caractérisé en ce que** pour fabriquer le cadre support de masque d'ombre on lamine à froid une bande en alliage Fe-Ni du type « durci béryllium » avec un taux de corroyage compris entre 20% et 80%, on soumet la bande laminée à froid à un traitement thermique de durcissement à une température comprise entre 400°C et 700°C pendant 1 minute à 8 heures, et on fabrique le cadre support de masque d'ombre par découpage, pliage et assemblage de la bande.

15. Procédé pour la fabrication d'un dispositif selon la revendication 5 **caractérisé en ce que** pour fabriquer le cadre support de masque d'ombre on lamine à froid une bande en alliage Fe-Ni du type « durci par solution solide » avec un taux de corroyage compris entre 20% et 70%, on soumet la bande laminée à froid à un traitement thermique de détensionnement à une température comprise entre 400°C et 600°C, et on fabrique le cadre support de masque d'ombre par découpage, pliage et assemblage de la bande.

## Claims

1. A masking device for a colour flat screen cathode ray tube comprising a supporting frame for planar mask and a planar mask fitted on the supporting frame so that it is subject to tension at ambient temperature, **characterised in that**:
- the supporting frame is made from Fe-Ni alloy with a coefficient of heat expansion between 20°C and 150°C below 5x10-*6*/K and a limit of elasticity Rp0.2 at 20°C above 700 MPa.
- the planar mask is made from Fe-Ni alloy or hardened FeNi with a coefficient of heat expansion between 20°C and 150°C below 5x10-*6*/K.

2. A device according to Claim 1 **characterised in that** the hardened Fe-Ni alloy from which the supporting frame is made is a "γ' hardened" FeNi alloy, the chemical composition of which, by weight, is:
40.5% </= Ni + Co + Cu </= 44.5%
0% </= Co </= 5%
0% </= Cu </= 3%
1.5% </= Ti </= 3.5%
0.05% </= Al </= 1%
C </= 0.05%
Si </= 0.5%
Mn <= 0.5%
S </= 0.01%
P </= 0.02%
the remainder being iron and impurities resulting from the working-out.

3. A device according to Claim 1 **characterised in that** the hardened Fe-Ni alloy from which the supporting frame is made is a "carbide hardened" FeNi alloy, the chemical composition of which, by weight, is:
30% </= Ni + Co + Cu </= 40%
0% </= Co </= 5%
0% </= Cu </= 3%
1.6% </= Mo </= 2.8%
0.4% </= Cr </= 1.5%
0.15% </= C </= 0.35%
Si </= 0.5%
Mn </= 0.5%
S </= 0.01%
P </= 0.02%
the remainder being iron and impurities resulting from the working-out.

4. A device according to Claim 1 **characterised in that** the hardened Fe-Ni alloy from which the supporting frame is made is a "beryllium hardened" FeNi alloy, the chemical composition of which, by weight, is:
34% </= Ni + Co + Cu </= 38%
0% </= Co </= 5%
0% </= Cu </= 3%
0.15% </= Be </= 1%
C </= 0.05%
Si </= 0.5%
Mn </= 1%
S </= 0.01%
P </= 0.02%
the remainder being iron and impurities resulting from the working-out.

5. A device according to Claim 1 **characterised in that** the hardened Fe-Ni alloy from which the supporting frame is made is a "solid solution hardened" FeNi alloy, the chemical composition of which, by weight, is:
38%</=Ni+Co+Cu</=42%
0%</=Co</=5%
0%</=Cu</=3%
1%</=Nb</=4%
C </= 0.05%
Si </=0.5%
Mn</=0.5%
S</=0.01%
P</=0.02%
the remainder being iron and impurities resulting from the working-out.

6. A device according to any one of the Claims 1 to 5 **characterised in that** the planar mask is made from Fe-Ni alloy, of which the coefficient of heat expansion between 20°C and 150°C is below 2x10-*6*/K

7. A device according to Claim 6 **characterised in that** the chemical composition, by weight, of the alloy from which the planar mask is made is:
32% </= Ni </= 37%
0% </= Co </= 5.5%
0% </= Mn </= 0.5%
Si </= 0.2%
C </= 0.02%
S </= 0.01%
P </= 0.02%
the remainder being iron and impurities resulting from the working-out.

8. A device according to any one of the Claims 1 to 5 **characterised in that** the tension of the planar mask is above 150 MPa and **in that** the chemical composition, by weight, of the alloy from which the planar mask is made is:
40.5% </=Ni + Co + Cu </= 44.5%
0% </= Co </= 5%
0% </= Cu </= 3%
1.5% </= Ti </= 3.5%
0.05% </= Al </= 1%
C </= 0.05%
Si </= 0.5%
Mn </= 0.5%
S </= 0.01%
P </= 0.02%
the remainder being iron and impurities resulting from the working-out.

9. A device according to any one of the Claims 1 to 5 **characterised in that** the tension of the planar mask is above 150 MPa and **in that** the chemical composition, by weight, of the alloy from which the planar mask is made is:
36% </= Ni + Co + Cu </= 40%
0% </= Co </= 5%
0% </= Cu </= 3%
1.6% </= Mo </=2.8%
0.4% </= Cr </=1.5%
0.15% </= C </=0.35%
Si </= 0.5%
Mn </= 0.5%
S </= 0.01%
P </= 0.02%
the remainder being iron and impurities resulting from the working-out.

10. A device according to any one of the Claims 1 to 5 **characterised in that** the tension of the planar mask is above 150 MPa and **in that** the chemical composition, by weight, of the alloy from which the planar mask is made is:
34% </= Ni + Co + Cu </= 38%
0% </= Co </= 5%
0% </= Cu </= 3%
0.15% </= Be </= 1%
C </= 0.05%
Si </= 0.5%
Mn </= 1%
S </= 0.01%
P </= 0.02%
the remainder being iron and impurities resulting from the working-out.

11. A device according to any one of the Claims 1 to 5 **characterised in that** the tension of the planar mask is above 150 MPa and **in that** the chemical composition, by weight, of the alloy from which the planar mask is made is:
38% </= Ni + Co + Cu </= 42%
0% </= Co </= 5%
0% </= Cu </= 3%
1% </= Nb </= 4%
C </= 0.05%
Si </= 0.5%
Mn </= 0.5%
S </= 0.01%
P </= 0.02%
the remainder being iron and impurities resulting from the working-out.

12. A process for manufacturing a device according to Claim 2, **characterised in that**, in order to make the planar mask supporting frame, a structurally hardened Fe-Ni alloy strip, annealed or annealed and beaten and then stress relieved, is used, a blank frame is made by cutting out, bending and assembling the "γ' hardened" Fe-Ni alloy strip, and then the blank frame is subjected to hardening heat treatment at a temperature between 600°C and 800°C for a period of between 30 minutes and 2 hours.

13. A process for manufacturing a device according to Claim 3, **characterised in that**, in order to make the planar mask supporting frame, a "carbide hardened" strip of Fe-Ni alloy is cold-rolled at a faggotting rate above 50%, the cold-rolled strip is subjected to hardening heat treatment, either by proceeding at a temperature between 750°C and 850°C for 1 to 15 minutes, or statically at a temperature between 650°C and 750°C for 15 minutes to 2 hours, and then possibly further cold rolling is performed at a faggotting rate below 70% followed by stress relieving heat treatment at a temperature between 400°C and 600°C for 30 seconds to 5 minutes, and the planar mask supporting frame is made by cutting out, bending and assembling the strip.

14. A process for manufacturing a device according to Claim 4, **characterised in that**, in order to make the planar mask supporting frame, a strip of "beryllium hardened" Fe-Ni alloy is cold-rolled at a faggotting rate between 20% and 80%, the cold-rolled strip is subjected to hardening heat treatment at a temperature between 400°C and 700°C for 1 minute to 8 hours, and the planar mask supporting frame is made by cutting out, bending and assembling the strip.

15. A process for manufacturing a device according to Claim 5, **characterised in that**, in order to make the planar mask supporting frame, a strip of Fe-Ni alloy of the "solid solution hardened" type at a faggotting rate between 20% and 70% is cold-rolled, the cold-rolled strip is subjected to stress relieving heat treatment at a temperature between 400°C and 600°C°, and the planar mask supporting frame is made by cutting out, bending and assembling the strip.

## Patentansprüche

1. Maskierungsvorrichtung für eine Kathodenstrahlbildröhre mit ebenem Bildschirm eines Typs, der einen Halterahmen für eine Spannlochmaske und eine Spannlochmaske umfasst, die am Halterahmen so angebracht ist, daß sie bei Umgebungstemperatur unter Spannung steht, **dadurch gekennzeichnet, daß**
- der Halterahmen aus einer gehärteten Fe-Ni Legierung mit einem Wäremausdehnungskoeffizienten zwischen 20°C und 150°C unter 5·10⁻⁶/K und einer Elastizitätsgrenze Rp0,2 bei 20°C von über 700 MPa besteht,
- die Spannlochmaske aus einer gehärteten Fe-Ni Legierung oder gehärtetem FeNi mit einem Wärmeausdehnungskoeffizienten zwischen 20°C und 150°C unter 5·10⁻⁶/K besteht.

2. Vorrichtung nach Anspruch 1, **dadurch gekennzeichnet, daß** die gehärtete Fe-Ni Legierung, aus der der Halterahmen besteht, eine FeNi Legierung von Typ "Härte γ' " ist, deren chemische Zusammensetzung in Gewichtsanteilen:
40,5% ≤ Ni + Co + Cu ≤ 44,5%
0% ≤ Co ≤ 5%
0% ≤ Cu ≤ 3%
1,5% ≤ Ti ≤ 3,5%
0,05% ≤ Al ≤ 1%
C ≤ 0,05%
Si ≤ 0,5%
Mn ≤ 0,5%
S ≤ 0,01%
P ≤ 0,02%
und als Rest Eisen und aus der Herstellung resultierende Verunreinigungen umfasst.

3. Vorrichtung nach Anspruch 1, **dadurch gekennzeichnet, daß** die gehärtete Fe-Ni Legierung, aus der der Halterahmen besteht, eine FeNi Legierung vom Typ "Karbidhärte" ist, deren chemische Zusammensetzung in Gewichtsanteilen:
36% ≤ Ni + Co + Cu ≤ 40%
0% ≤ Co ≤ 5%
0% ≤ Cu ≤ 3%
1,6% ≤ Mo ≤ 2,8%
0,4% ≤ Cr ≤ 1,5%
0,15% ≤ C ≤ 0,35%
Si ≤ 0,5%
Mn ≤ 0,5%
S < 0,01%
P ≤ 0,02%
und als Rest Eisen und aus der Herstellung resultierende Verunreinigungen umfasst.

4. Vorrichtung nach Anspruch 1, **dadurch gekennzeichnet, daß** die gehärtete Fe-Ni Legierung, aus der der Halterrahmen besteht, eine FeNi Legierung vom Typ "Berylliumhärte" ist, deren chemische Zusammensetzung in Gewichtsanteilen:
34% ≤ Ni + Co + Cu ≤ 38%
0% ≤ Co ≤ 5%
0% ≤ Cu ≤ 3%
0,15% ≤ Be ≤ 1%
C ≤ 0,05%
Si ≤ 0,5%
Mn ≤ 1%
S ≤ 0,01%
P ≤ 0,02%
und als Rest Eisen und aus der Herstellung resultierende Verunreinigungen umfasst.

5. Vorrichtung nach Anspruch 1, **dadurch gekennzeichnet, daß** die gehärtete Fe-Ni Legierung, aus der der Halterahmen besteht, eine FeNi Legierung vom Typ "gehärtet durch feste Lösung" ist, deren chemische Zusammensetzung in Gewichtsanteilen:
38% ≤ Ni + Co + Cu ≤ 42%
0% ≤ Co ≤ 5%
0% ≤ Co ≤ 3%
1% ≤ Nb ≤ 4%
C ≤ 0,05%
Si ≤ 0,5%
Mn ≤ 0,5%
S ≤ 0,01%
P ≤ 0,02%
und als Rest Eisen und aus der Herstellung resultierende Verunreinigungen umfasst.

6. Vorrichtung nach einem der Ansprüche 1 bis 5, **dadurch gekennzeichnet, daß** die Lochmaske aus einer Fe-Ni Legierung besteht, deren Wärmeausdehnungskoeffizient zwischen 20°C und 150°C unter 2·10⁻⁶/K liegt.

7. Vorrichtung nach Anspruch 6, **dadurch gekennzeichnet, daß** die chemische Zusammensetzung der Legierung, aus der die Lochmaske besteht, in Gewichtsanteilen:
32% ≤ Ni ≤ 37%
0% ≤ Co ≤ 5,5%
0% ≤ Mn ≤ 0,5%
Si ≤ 0,2%
C ≤ 0,02%
S ≤ 0,01%
P ≤ 0,02% und als Rest Eisen und aus der Herstellung resultierende Verunreinigungen umfasst.

8. Vorrichtung nach einem der Ansprüche 1 bis 5, **dadurch gekennzeichnet, daß** die Spannung der Lochmaske über 150MPa liegt und daß die chemische Zusammensetzung der Legierung, aus der die Lochmaske besteht, in Gewichtsanteilen:
40,5% ≤ Ni + Co + Cu ≤ 44,5%
0% ≤ Co ≤ 5%
0% ≤ Cu ≤ 3%
1,5% ≤ Ti < 3,5%
0,05% ≤ Al ≤ 1%
C ≤ 0,05%
Si ≤ 0,5%
Mn ≤ 0,5%
S ≤ 0,01%
P ≤ 0,02%
und als Rest Eisen und aus der Herstellung resultierende Verunreinigungen umfasst.

9. Vorrichtung nach einem der Ansprüche 1 bis 5, **dadurch gekennzeichnet, daß** die Spannung der Lochmaske über 150MPa liegt und die chemische Zusammensetzung der Legierung, aus der die Lochmaske besteht, in Gewichtsanteilen:
36% ≤ Ni + Co + Cu ≤ 40%
0% ≤ Co ≤ 5%
0% Cu ≤ 3%
1,6% ≤ Mo ≤ 2,8%
0,4% ≤ Cr ≤ 1,5%
0,15% ≤ C ≤ 0,35%
Si ≤ 0,5%
Mn ≤ 0,5%
S ≤ 0,01%
P ≤ 0,02%
und als Rest Eisen und aus der Herstellung resultierende Verunreinigungen umfasst.

10. Vorrichtung nach einem der Ansprüche 1 bis 5, **dadurch gekennzeichnet, daß** die Spannung der Lochmaske über 150MPa liegt und daß die chemische Zusammensetzung der Legierung, aus der die Lochmaske besteht, in Gewichtsanteilen:
34% ≤ Ni + Co + Cu ≤ 38%
0% ≤ Co ≤ 5%
0% ≤ Cu ≤ 3%,
0,15% ≤ Be ≤ 1%
C ≤ 0,05%
Si ≤ 0,5%
Mn ≤ 1%
S ≤ 0,01%
P ≤ 0,02%
und als Rest Eisen und aus der Herstellung resultierende Verunreinigungen umfasst.

11. Vorrichtung nach einem der Ansprüche 1 bis 5, **dadurch gekennzeichnet, daß** die Spannung der Lochmaske über 150MPa und daß die chemische Zusammensetzung der Legierung, aus der die Lochmaske besteht, in Gewichtsanteilen:
38% ≤ Ni + Co + Cu ≤ 42%
0% ≤ Co ≤ 5%
0% Cu ≤ 3%
1% ≤ Nb ≤ 4%
C ≤ 0,05%
Si ≤ 0,5%
Mn ≤ 0,5%
S ≤ 0,01%
P ≤ 0,02%
und als Rest Eisen und aus der Herstellung resultierende Verunreinigungen umfasst.

12. Verfahren zum Herstellen einer Vorrichtung nach Anspruch 2, **dadurch gekennzeichnet, daß** man zur Herstellung des Halterahmens für die Lochmaske ein Band aus einer Fe-Ni Legierung mit durch Glühen oder durch Glühen und Hartziehen und anschließendes Spannungsfreiglühen gehärteter Struktur verwendet, einen Rahmenrohling durch Stanzen, Biegen und Montieren des Bandes aus einer Fe-Ni Legierung vom Typ "Härte γ' " verwirklicht und dann den Rahmenrohling einer Wärmehärtungsbehandlung bei einer Temperatur zwischen 600°C und 800°C über eine Zeit zwischen 30 Minuten und 2 Stunden unterwirft.

13. Verfahren zum Herstellen einer Vorrichtung nach Anspruch 3, **dadurch gekennzeichnet, daß** man zum Herstellen des Halterahmens für die Lochmaske ein Band aus einer Fe-Ni Legierung vom Typ "Karbidhärte" mit einem Verschmiedungsgrad von mehr als 50% kaltwalzt, das kaltgewalzte Band einer Wärmehärtungsbehandlung entweder durchlaufend bei einer Temperatur zwischen 750°C und 850°C über 1 bis 15 Minuten oder statisch bei einer Temperatur zwischen 650°C und 750°C über 15 Minuten bis 2 Stunden unterwirft, gegebenenfalls ein komplementäres Kaltwalzen mit einem Verschmiedungsgrad unter 70% bewirkt, an das sich eine Spannungsfreiwärmebehandlung bei einer Temperatur zwischen 400°C und 600°C über 30 Sekunden bis 5 Minuten anschließt, und man den Halterahmen für die Lochmaske durch Stanzen, Biegen und Montieren des Bandes herstellt.

14. Verfahren zum Herstellen einer Vorrichtung nach Anspruch 4, **dadurch gekennzeichnet, daß** man zum Herstellen des Halterahmens für die Lochmaske ein Band aus einer Fe-Ni Legierung vom Typ "Berylliumhärte" mit einem Verschmiedungsgrad zwischen 20% und 80% kaltwalzt, das kaltgewalzte Band einer Wärmehärtungsbehandlung auf einer Temperatur zwischen 400°C und 700°C über 1 Minute bis 8 Stunden unterwirft und den Halterahmen für die Lochmaske durch Stanzen, Biegen und Montieren des Bandes herstellt.

15. Verfahren zum Herstellen einer Vorrichtung nach Anspruch 5, **dadurch gekennzeichnet, daß** man zum Herstellen des Halterahmens für die Lochmaske ein Band aus einer Fe-Ni Legierung vom Typ "gehärtet durch feste Lösung" mit einem Verschmiedungsgrad zwischen 20% und 70% kaltwalzt, das kaltgewalzte Band einer Spannungsfreiwärmebehandlung bei einer Temperatur zwischen 400°C und 600°C unterwirft und den Halterahmen für die Lochmaske durch Stanzen, Biegen und Montieren des Bandes herstellt.
